# EUROPÄISCHE PATENTSCHRIFT

(11) **EP 0 732 426 B1**
(45) Veröffentlichungstag und Bekanntmachung des Hinweises auf die Patenterteilung: **02.02.2000**
(21) Anmeldenummer: 96810143.6
(22) Anmeldetag: 08.03.1996
(51) Int. Cl.: C25D 11/04

(54) **Verfahren zur kontinuierlichen anodischen Oxidation von Bändern oder Drähten aus Aluminium**
Process for continuously anodising aluminium strips or wires
Procédé d'anodisation en continu de bandes ou de fils d'aluminium

(30) Priorität: 16.03.1995 CH 74995
(43) Veröffentlichungstag der Anmeldung: 18.09.1996
(73) Patentinhaber: Alusuisse Technology & Management AG, 8212 Neuhausen am Rheinfall (CH)
(72) Erfinder: Paulet, Jean-François, CH-8225 Siblingen (CH)

(56) Entgegenhaltungen:
- EP-A- 0 545 785
- NL-A- 8 600 207
- US-A- 1 771 910
- US-A- 5 078 845

## Beschreibung

Die Erfindung betrifft ein Verfahren zur Herstellung einer Oxidschicht mit Porenstruktur auf der Oberfläche eines Bandes oder Drahtes aus Aluminium oder einer Aluminiumlegierung durch kontinuierliche Durchführung des Bandes oder Drahtes durch einen Elektrolyten und gleichzeitige anodische Oxidation unter porenbildenden Bedingungen bei einer die gewünschte Schichtdicke erzeugenden Anodisierspannung.

Zur Vorbereitung einer Aluminiumoberfläche für eine nachfolgende Beschichtung oder Verklebung ist es bekannt, Aluminiumbänder einer kontinuierlichen anodischen Oxidation in einem sauren Elektrolyten zu unterziehen. Diese Vorbehandlung ermöglicht bei strenger Einhaltung der Verfahrensparameter die Bildung einer Oxidschicht mit einer besonderen Porenstruktur, welche die Haftung sowie die Beständigkeit einer nachfolgenden Lackierung oder Verklebung gewährleistet.

Verfahren der eingangs genannten Art sind beispielsweise beschrieben in US-A-3714001, DE-A-2705651 und EP-B-0181173. Diese vorbekannten Verfahren ermöglichen die Bildung von Oxidschichten mit herkömmlicher Porenstruktur, wobei bei all diesen Verfahren die Abhängigkeit der Oxidschichtdicke von der Porenstruktur zu beachten ist. Die Erklärung hierfür liegt in den zwei sich konkurrenzierenden Vorgängen der Bildung und Rücklösung der Oxidschicht. Beispielsweise ist für die anodische Oxidation in Phosphorsäure die Porenstruktur zunächst von der Anodisierspannung und anschliessend von der Rücklösung der Oxidschicht abhängig; aus "The Surface Treatment and Finishing of Aluminum and its Alloys, 5th Edition, Vol.l, Seite 343, sind die folgenden, anhand von Fig. 1 erläuterten Verhältnisse bekannt:

| | |
|---|---|
| Dicke der Sperrschicht | 10,4 Å/V |
| Zellendurchmesser A | 27,7 Å/V |
| Zellenwandstärke B | 7,4 Å/V |
| Porendurchmesser C | 12,9 Å/V |
| Porenabstand D | 14,8 Å/V |

Die Herstellung einer feinen Porenstruktur ist demnach nur bei Anwendung einer niedrigen Anodisierspannung möglich, was das Verhältnis Bildungsgeschwindigkeit (G₁) : Rücklösungsgeschwindigkeit (G₂) derart beeinflusst, dass die Grenze des Schichtwachstums schnell erreicht wird. Es sei hier noch erwähnt, dass bei den bekannten kontinuierlichen Verfahren das Verhältnis G₁ : G₂ zur Sicherstellung einer genügenden Porenerweiterung durch Rücklösung der Oxidschicht ungefähr 1 ist. Da die effektive Zeitdauer der anodischen Oxidation bei einem kontinuierlichen Verfahren üblicherweise sehr kurz ist und ohne grosse Produktivitätseinbussen oder Aenderungen an der Produktionsanlage nicht beliebig verlängert werden kann, ergibt sich bei der Herstellung einer feinen Porenstruktur zwangsläufig eine geringe Schichtdicke mit den bekannten Nachteilen einer niedrigen Korrosionsbeständigkeit lackierter Aluminiumbänder sowie einer erhöhten Anfälligkeit gegen Filiformkorrosion.

Die Herstellung dickerer Oxidschichten in einer kurzen Zeit ist nur bei Anwendung höherer Anodisierspannungen möglich. In Analogie zum oben im Zusammenhang mit der Erzeugung einer feinen Porenstruktur dargelegten Sachverhalt führt die höhere Spannung zu einer groben Porenstruktur. Da hierbei der Porenabstand D zunimmt und die Porenerweiterung begrenzt ist, ist auch die Bildung zusätzlicher Verankerungspunkte an den Knotenpunkten von jeweils drei benachbarten Zellen gehemmt (vgl. Fig. 2 in Verbindung mit Fig. 1). Eine grobe Porenstruktur erweist sich insbesondere für Klebesysteme mit hoher Viskosität, wie sie beispielsweise Klebefolien aufweisen, als nachteilig. Trotz breiterer Poren dringt der Klebstoff nicht in die Poren ein, d.h. die Verankerung erfolgt unmittelbar an der Oberfläche der Oxidschicht. Für derartige Klebesysteme ist demzufolge eine grobe Porenstruktur nicht geeignet, da nur Schichten mit feiner Porenstruktur eine die Klebeverbindung deutlich verbessernde hohe Anzahl an Verankerungspunkten anbieten.

Mit den bisher bekanntgewordenen Verfahren ist es nicht möglich, durch anodische Oxidation in einem phosphorsäurehaltigen Elektrolyten dickere Schichten mit einer feinen Porenstruktur kontinuierlich herzustellen.

Angesichts dieser Gegebenheiten hat sich der Erfinder die Aufgabe gestellt, ein Verfahren der eingangs erwähnten Art zu schaffen, bei dem die Dicke der Oxidschicht unabhängig von der gewünschten Oberflächentopographie frei wählbar ist.

Zur Lösung der erfindungsgemässen Aufgabe führt, dass die Anodisierspannung in einem ersten Schritt zur Bildung einer feinen Porenstruktur auf einen ersten Wert eingestellt und nachfolgend in einem zweiten Schritt zur Bildung einer gröberen Porenstruktur kontinuierlich vom ersten Wert auf den zum Erreichen der gewünschten Schichtdicke erforderlichen Endwert erhöht und auf diesem Endwert zumindest solange gehalten wird, bis die Bildungs- und Rücklösungsgeschwindigkeit der Oxidschicht gleich gross sind, wobei bei vorgegebener Durchlaufgeschwindigkeit des Bandes bzw. des Drahtes durch den Elektrolyten die Zusammensetzung und die Temperatur des Elektrolyten sowie die Anodisierspannung derart gewählt bzw. eingestellt werden, dass das Gleichgewicht zwischen Bildung und Rücklösung der Oxidschicht nach einer Behandlungsdauer von 4 bis 30 Sekunden und bei einer Schichtdicke zwischen 250 und 1500 nm erreicht wird.

Spezielle und weiterbildende Ausführungsformen des erfindungsgemässen Verfahrens sind Gegenstand von abhängigen Patentansprüchen.

Erfindungsgemäss wird die anodische Oxidation in zwei Stufen durchgeführt:
- Stufe 1:: Bildung einer feinen Porenstruktur durch anodische Oxidation bei niedriger Anodisierspannung, z.B. 25V/3s.
- Stufe 2:: Fortführung der anodischen Oxidation bei erhöhter Anodisierspannung, z.B. 50V/3s.

Während der Stufe 2 tritt eine Reorganisation der Porenstruktur ein, im Fachjargon Porenjoining oder Porenvereinigung genannt: die während der Stufe 2 gebildete Porenstruktur ist gröber als die Porenstruktur von Stufe 1. Das weitere Schichtwachstum ist durch die erhöhte Bildungsgeschwindigkeit infolge der höheren Anodisierspannung gewährleistet. Gleichzeitig werden die Poren der oberen fein strukturierten Schicht durch Rücklösung erweitert. Bedingt durch den kleineren Porenabstand kann diese Porenerweiterung soweit fortschreiten, bis sich benachbarte Poren an der Oberfläche der Oxidschicht unter Bildung krallenförmiger Oxidspitzen berühren.

Der erste Wert der Anodisierspannung liegt bevorzugt zwischen etwa 25 bis 75%, insbesondere bei etwa 50%, des Endwerts.

Zur Gewährleistung einer möglichst progressiven Reorganisation der Porenstruktur erfolgt der Anstieg der Anodisierspannung vom ersten Wert auf den Endwert zweckmässigerweise verhältnismässig langsam, vorzugsweise innerhalb von etwa 2 bis 3 Sekunden. Eine schlagartige Erhöhung der Anodisierspannung ist nicht empfehlenswert, da eine plötzlich auf tretende Reorganisation der Porenstruktur eine Versprödung der Oxidschicht bewirken könnte, wodurch eine spätere Delamination des lackierten oder verklebten Bandes nicht ausgeschlossen werden kann. Grundsätzlich ist auch denkbar, dass die Anodisierspannung nach dem Erreichen des ersten Wertes ohne Haltezeit in den Anstieg auf den Endwert übergeht.

Die Verweildauer auf dem Endwert der Anodisierspannung liegt bevorzugt zwischen etwa 25 und 75%, insbesondere bei etwa 50%, der gesamten Behandlungsdauer.

Zur Erzielung einer möglichst hohen Produktionsgeschwindigkeit wird die anodische Oxidation bevorzugt mit Gleichstrom durchgeführt, wobei ein geeigneter Elektrolyt Phosphorsäure und/oder Schwefelsäure enthält.

Die erfindungsgemäss hergestellte Oxidschicht kann auf bekannte Weise durch Imprägnieren mit Korrosionsinhibitoren, insbesondere mit Chromaten, Phosphaten oder Ceriumsalzen, nachbehandelt werden. Ebenso kann die Oxidschicht mit Hydratationsinhibitoren, insbesondere mit Phosphaten oder Phosphorsäurederivaten, imprägniert werden.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
- Fig. 1: den Querschnitt durch zwei benachbarte Zellen einer Oxidschicht in schematischer Darstellung;
- Fig. 2: die verschiedenen Stufen der Bildung und Rücklösung einer anodischen Oxidschicht in schematischer Darstellung;
- Fig. 3: ein Beispiel für den zeitlichen Verlauf der Anodisierspannung;
- Fig. 4: eine Raster-Elektronenmikroskop(REM)-Aufnahme der Bruchfläche einer nach dem erfindungsgemässen Verfahren hergestellten Oxidschicht (Vergrösse50'000x);
- Fig. 5: eine REM-Aufnahme der Oberfläche einer nach dem erfindungsgemässen Verfahren hergestellten Oxidschicht (Vergrösserung 50'000x);
- Fig. 6: den zeitlichen Verlauf der Anodisierspannung bei der Herstellung einer Oxidschicht mit einem Verfahren nach dem Stand der Technik;
- Fig. 7: eine REM-Aufnahme der Bruchfläche einer nach dem zeitlichen Verlauf der Anodisierspannung nach Fig. 6 hergestellten Oxidschicht;
- Fig. 8: den zeitlichen Verlauf der Anodisierspannung bei Durchführung des erfindungsgemässen Verfahrens;
- Fig. 9: eine REM-Aufnahme der Bruchfläche einer nach dem zeitlichen Verlauf der Anodisierspannung nach Fig. 8 hergestellten Oxidschicht.

In Fig. 1 sind zwei benachbarte Zellen 12 einer Oxidschicht 10 dargestellt. Im Zentrum jeder Zelle 12 befindet sich eine Pore 14. Die angegebenen Kenngrössen haben die folgende Bedeutung:
A: Durchmesser der Zelle 12
B: Wandstärke der Zelle 12
C: Durchmesser der Poren 14
D: Abstand zwischen benachbarten Poren 14

Fig. 2a bis d zeigt verschiedene Stadien einer Oxidschicht 10 während ihrer Rücklösung. Hierbei findet entgegen der Wachstumsrichtung x der Oxidschicht 10 eine konische Erweiterung der Poren 14 statt. Diese führt zusammen mit der Rücklösung an der Oberfläche 16 der Oxidschicht 10 an den Knotenpunkten von jeweils drei aneinandergrenzenden Zellen zu pyramiden-bzw. krallenartigen Erhebungen 18, die später Verankerungspunkte für einen auf die Oberfläche aufgebrachten Klebstoff bzw. Lack bilden.

Fig. 3 zeigt den zeitlichen Verlauf der Anodisierspannung bei erfindungsgemässer Durchführung des Verfahrens. Hierbei erfolgt zunächst ein rascher Anstieg (AB) der Spannung innerhalb einer Sekunde auf die erste Stufe von 25V. Die Spannung von 25V wird während 3 Sekunden konstant gehalten (BC), nachfolgend innerhalb von 3 Sekunden auf 50V erhöht (CD) und anschliessend auf dieser höheren Spannung während 3 Sekunden konstant gehalten (DE). Nach einer Behandlungszeit von insgesamt 10 Sekunden fällt die Spannung rasch ab (EF). An Stelle einer ausgeprägten ersten Haltestufe (BC) kann die Anodisierspannung auch kontinuierlich von der ersten auf die zweite Stufe erhöht werden (BD). Die Zeitdauer der zweiten Behandlungsstufe (DE) hängt von der gewünschten Schichtdicke und der krallenförmigen Spitzenstruktur ab. Ueblicherweise ist die gewünschte Oxidschicht nach etwa 3 Sekunden gebildet. Selbstverständlich gibt es viele Möglichkeiten, den gezeigte Spannungsverlauf zu erzeugen. Am einfachsten wird dies erreicht durch eine entsprechende Auslegung der Stromzuführungen oder durch die Geometrie der Anodisierzellen sowie der Kathoden. Die Ausbildung einer erfindungsgemäss hergestellten Oxidschicht ist in Fig. 4 und 5 deutlich zu sehen. Der dem Aluminiumband zugewandte untere Schichtbereich S zeigt eine grob ausgebildete Porenstruktur, währenddem die dem Elektrolyten zugewandte obere Schicht T eine feine Porenstruktur zeigt. Die sehr feine Porenstruktur mit zahlreichen krallenförmigen Spitzen ergibt sich auch aus der Betrachtung der Fig. 5.

Die nachstehenden Beispiele zeigen die Vorteilhaftigkeit des erfindungsgemässen Verfahrens.

### Beispiel 1 (Stand der Technik)

Mit dem in Fig. 6 dargestellten zeitlichen Verlauf der Anodisierspannung wurde auf einem Aluminiumband kontinuierlich eine Oxidschicht unter den folgenden Bedingungen erzeugt:
- Elektrolyt:: H₃PO₄ / 150g/l / 65°C
- Bandgeschwindikeit:: 30m/min

Fig. 7 zeigt die mit dem Verfahren nach dem Stand der Technik erzeugte grobporige Oxidschicht.

### Beispiel 2 (erfindungsgemäss)

Mit dem in Fig. 8 gezeigten zeitlichen Verlauf der Anodisierspannung wurde unter den gleichen Bedingungen wie in Beispiel 1 auf einem Aluminiumband kontinuierlich eine Oxidschicht erzeugt.

In Fig. 9 ist deutlich eine untere Schicht mit grober und einer obere Schicht mit feiner Porenstruktur erkennbar.

### Beispiel 3

Mit den in den Beispielen 1 und 2 hergestellten Bändern wurde ein Aluminium/Polyäthylen/Aluminium-Verbund hergestellt und anschliessend die Haftfestigkeit zwischen der Aluminiumdeckschicht und dem Polyäthylenkern nach ASTM 1781 vor und nach Durchführung eines Essigsäure-Salzsprühtests nach (DIN 50021 ESS) mit einer Auslagerungsdauer von 1000 Stunden. Die Ergebnisse sind in der nachfolgenden Tabelle zusammengestellt.

| | Haftung Nmm/mm | | |
|---|---|---|---|
| Verbund | Anfangswert | Nach 1000 Std.ESS | Bruchbild |
| A | 120 | 125 | 100% Adhäsion |
| | | | |
| B | 413 | 394 | 50% Adhäsion |
| | | | 50% Kohäsion |
| A Hergestellt mit Al-Band aus Beispiel 1 | | | |
| B Hergestellt mit Al-Band aus Beispiel 2 | | | |

Die Ergebnisse zeigen deutlich die Vorzüge der nach dem erfindungsgemässen Verfahren hergestellten Oxidschicht.

## Patentansprüche

1. Verfahren zur Herstellung einer Oxidschicht mit Porenstruktur auf der Oberfläche eines Bandes oder Drahtes aus Aluminium oder einer Aluminiumlegierung durch kontinuierliche Durchführung des Bandes oder Drahtes durch einen Elektrolyten und gleichzeitige anodische Oxidation unter porenbildenden Bedingungen bei einer die gewünschte Schichtdicke erzeugenden Anodisierspannung,
dadurch gekennzeichnet,
dass die Anodisierspannung in einem ersten Schritt zur Bildung einer feinen Porenstruktur auf einen ersten Wert (U₁) eingestellt und nachfolgend in einem zweiten Schritt zur Bildung einer gröberen Porenstruktur kontinuierlich vom ersten Wert (U₁) auf den zum Erreichen der gewünschten Schichtdicke erforderlichen Endwert (U₂) erhöht und auf diesem Endwert (U₂) zumindest solange gehalten wird, bis die Bildungs- und Rücklösungsgeschwindigkeit der Oxidschicht gleich gross sind, wobei bei vorgegebener Durchlaufgeschwindigkeit des Bandes bzw. des Drahtes durch den Elektrolyten die Zusammensetzung und die Temperatur des Elektrolyten sowie die Anodisierspannung derart gewählt bzw. eingestellt werden, dass das Gleichgewicht zwischen Bildung und Rücklösung der Oxidschicht nach einer Behandlungsdauer von 4 bis 30 Sekunden und bei einer Schichtdicke zwischen 250 und 1500 nm erreicht wird.

2. Verfahren nach Anspruch 1, dadurch gekennzeichnet, dass der erste Wert (U₁) der Anodisierspannung 25 bis 75%, vorzugsweise etwa 50%, vom Endwert (U₂) beträgt.

3. Verfahren nach Anspruch 1 oder 2, dadurch gekennzeichnet, dass der Anstieg der Anodisierspannung vom ersten Wert (U₁) auf den Endwert (U₂) verhältnismässig langsam, vorzugsweise innerhalb von 2 bis 3 Sekunden, erfolgt.

4. Verfahren nach einem der Ansprüche 1 bis 3, dadurch gekennzeichnet, dass die Verweildauer auf dem Endwert (U₂) der Anodisierspannung 25 bis 75%, vorzugsweise etwa 50%, von der gesamten Behandlungsdauer beträgt.

5. Verfahren nach einem der Ansprüche 1 bis 4, dadurch gekennzeichnet, dass die anodische Oxidation mit Gleichstrom durchgeführt wird.

6. Verfahren nach einem der Ansprüche 1 bis 5, dadurch gekennzeichnet, dass der Elektrolyt Phosphorsäure und/ oder Schwefelsäure enthält.

7. Verfahren nach einem der Ansprüche 1 bis 6, dadurch gekennzeichnet, dass die Oxidschicht durch Imprägnieren mit Korrosionsinhibitoren, insbesondere mit Chromaten, Phosphaten oder Ceriumsalzen, nachbehandelt wird.

8. Verfahren nach einem der Ansprüche 1 bis 7, dadurch gekennzeichnet, däss die Oxidschicht durch Imprägnieren mit Hydratationsinhibitoren, insbesondere mit Phosphaten oder Phosphorsäurederivaten, nachbehandelt wird.

9. Verwendung des Verfahrens nach einem der Ansprüche 1 bis 8 zur Herstellung einer Oxidschicht mit einer Porenstruktur enthaltend Oxidspitzen, insbesondere pyramiden- oder krallenartige Oxidspitzen, als Verankerungspunkte für einen nachträglich aufgebrachten Klebstoff oder Lack.

## Claims

1. Process for the production of an oxide layer with a pore structure on the surface of a strip or wire of aluminium or an aluminium alloy by passing the strip or wire continuously through an electrolyte and simultaneously anodising it under pore-forming conditions at an anodising voltage producing the desired layer thickness, characterised in that, in a first step, the anodising voltage is set at a first value (U₁) in order to form a fine pore structure and then, in a second step, is increased continuously from the first value (U₁) to the end value (U₂) required to achieve the desired layer thickness in order to form a coarser pore structure and is kept at this end value (U₂) at least until the rate of formation and the rate of redissolution of the oxide layer are identical, the composition and the temperature of the electrolyte and the anodising voltage being selected or set in such a manner at a predetermined rate of passage of the strip or wire through the electrolyte that the equilibrium between the formation and the redissolution of the oxide layer is achieved after a treatment time of 4 to 30 seconds and at a layer thickness of between 250 and 1500 nm.

2. Process according to claim 1, characterised in that the first value (U₁) of the anodising voltage is 25 to 75 %, preferably approximately 50 % of the end value (U₂).

3. Process according to claim 1 or claim 2, characterised in that the increase in the anodising voltage from the first value (U₁) to the end value (U₂) takes place relatively slowly, preferably within 2 to 3 seconds.

4. Process according to one of claims 1 to 3, characterised in that the dwell time at the end value (U₂) of the anodising voltage is 25 to 75 %, preferably approximately 50 % of the total treatment time.

5. Process according to one of claims 1 to 4, characterised in that anodisation is carried out using a direct current.

6. Process according to one of claims 1 to 5, characterised in that the electrolyte contains phosphoric acid and/or sulphuric acid.

7. Process according to one of claims 1 to 6, characterised in that the oxide layer is aftertreated by impregnation with corrosion inhibitors, in particular with phosphates or cerium salts.

8. Process according to one of claims 1 to 7, characterised in that the oxide layer is aftertreated by impregnation with hydration inhibitors, in particular with phosphates or phosphoric acid derivatives.

9. Use of the process according to one of claims 1 to 8 for the production of an oxide layer with a pore structure containing oxide peaks, in particular pyramid-shaped or claw-shaped oxide peaks, as anchoring points for an adhesive or lacquer applied subsequently.

## Revendications

1. Procédé de production d'une couche d'oxyde à structure poreuse sur la surface d'une bande ou d'un fil en aluminium ou en un alliage d'aluminium par passage continu de la bande ou du fil dans un électrolyte et oxydation anodique simultanée dans des conditions porogènes sous une tension d'anodisation produisant l'épaisseur de couche voulue, caractérisé en ce que la tension d'anodisation est réglée à une première valeur (U₁) dans une première étape pour la formation d'une structure poreuse fine, après quoi elle est augmentée en continu de la première valeur (U₁) à la valeur finale (U₂) nécessaire pour obtenir l'épaisseur de couche voulue dans une deuxième étape pour la formation d'une structure poreuse plus grossière et elle est maintenue à cette valeur finale (U₂) au moins jusqu'à ce que la vitesse de formation et la vitesse de dissolution de la couche d'oxyde soient identiques, et, pour une vitesse de passage prédéterminée de la bande ou du fil dans l'électrolyte, la composition et la température de l'électrolyte ainsi que la tension d'anodisation sont choisies ou réglées de manière que l'équilibre entre la formation et la dissolution de la couche d'oxyde soit atteint après une durée de traitement de 4 à 30 s et pour une épaisseur de couche située entre 250 et 1500 nm.

2. Procédé selon la revendication 1, caractérisé en ce que la première valeur (U₁) de la tension d'anodisation représente 25 à 75 %, de préférence environ 50 %, de la valeur finale (U₂).

3. Procédé selon la revendication 1 ou 2, caractérisé en ce que la montée de la tension d'anodisation de la première valeur (U₁) à la valeur finale (U₂) a lieu de manière relativement lente, de préférence en 2 à 3 s.

4. Procédé selon l'une des revendications 1 à 3, caractérisé en ce que le temps de séjour à la valeur finale (U₂) de la tension d'anodisation représente 25 à 75 %, de préférence environ 50 %, de la durée totale du traitement.

5. Procédé selon l'une des revendications 1 à 4, caractérisé en ce que l'oxydation anodique est réalisée en courant continu.

6. Procédé selon l'une des revendications 1 à 5, caractérisé en ce que l'électrolyte contient de l'acide phosphorique et/ou de l'acide sulfurique.

7. Procédé selon l'une des revendications 1 à 6, caractérisé en ce que la couche d'oxyde est soumise à un post-traitement par imprégnation avec des inhibiteurs de corrosion, en particulier avec des chromates, des phosphates ou des sels de cérium.

8. Procédé selon l'une des revendications 1 à 7, caractérisé en ce que la couche d'oxyde est soumise à un post-traitement par imprégnation avec des inhibiteurs d'hydratation, en particulier avec des phosphates ou des dérivés de l'acide phosphorique.

9. Utilisation du procédé selon l'une des revendications 1 à 8 pour la production d'une couche d'oxyde ayant une structure poreuse contenant des pointes d'oxyde, en particulier des pointes d'oxyde en forme de pyramides ou de crampons, comme points d'ancrage pour un adhésif ou une peinture appliqués ultérieurement.
